# FASCICULE DE BREVET EUROPEEN

(11) **EP 0 570 498 B1**
(45) Date de publication et mention de la délivrance du brevet: **30.11.1994**
(21) Numéro de dépôt: 92906377.4
(22) Date de dépôt: 05.02.1992
(51) Int. Cl.: H01B 9/02

(54) **PROCEDE DE REDUCTION DES RISQUES DE CLAQUAGE DE L'ISOLANT DES CABLES ET LIGNES A HAUTE TENSION ELECTRIQUE LORS DE LEUR VIEILLISSEMENT**
VERFAHREN ZUR RISIKOREDUKTION VON ISOLIERUNGSDURCHBRUECHEN BEI ELEKTRISCHEN HOCHSPANNUNGSKABELN UND - LEITUNGEN WAEHREND IHRER ALTERUNG
METHOD OF REDUCING THE RISKS OF INSULATION BREAKDOWN ON HIGH VOLTAGE ELECTRICAL CABLES AND LINES ON AGEING

(30) Priorité: 06.02.1991 FR 9101310
(43) Date de publication de la demande: 24.11.1993
(73) Titulaire: COMMISSARIAT A L'ENERGIE ATOMIQUE, 75015 Paris (FR)
(72) Inventeur: LE GRESSUS, Claude, F-78830 Fontenay-le-Fleury (FR); FAURE, Claude, F-77150 Lesigny (FR); BACH, Pierre, F-94700 Maison-Alfort (FR); BLAISE, Guy, F-92110 Clichy (FR)
(74) Mandataire: Signore, Robert
(86) Numéro de dépôt international: FR9200101
(87) Numéro de publication internationale: WO9214253

(56) Documents cités:
- CH-A- 669 277
- FR-A- 2 357 992

## Description

La présente invention se rapporte d'une manière générale aux câbles et aux lignes de transmission appelés à fonctionner sous haute tension électrique.

Elle vise notamment à réduire les risques de claquage inhérents à tous les isolants diélectriques solides utilisés dans les dispositifs de transmission précédents, et surtout l'augmentation de ces risques lors du vieillissement de l'isolant.

Les câbles et les lignes de transmission présentent une grande diversité selon les gammes de tensions, de courants et de fréquences où ils sont utilisés. Le transport des énergies importantes jusqu'à un lieu d'utilisation est souvent effectué par des lignes à 2, 3 ou 4 fils en basse fréquence, 400 Hz, 60 Hz ou 50 Hz par exemple, soit même en courant continu.

La transmission de signaux est effectuée en général par une ligne bifilaire ou par une ligne coaxiale suivant les fréquences à transmettre et les conditions de transmission.

Pour des raisons de clarté et de simplification on limitera ici la description aux câbles coaxiaux, mais il est bien entendu que l'invention s'applique à tous les isolants utilisés dans les différents types de lignes, aux portions de lignes que constituent les "passages" isolants et les dispositifs à haute tension comportant des isolants solides.

Une des causes majeures de défaillance de ces dispositifs à haute tension est le claquage électrique : une disruption se produit entre les conducteurs à travers les isolants (précédée parfois d'une décharge électrique partielle) conduisant au percement de l'isolant et pouvant aller jusqu'à la destruction. La défaillance se produit de façon aléatoire, mais on constate que ce risque s'aggrave beaucoup au cours du temps, selon un processus de vieillissement.

Ce problème de fiabilité et de durée de vie des isolants préoccupe les fabricants de câbles depuis longtemps. La connaissance très limitée jusqu'à présent des phénomènes physiques mis en jeu n'a pas permis de trouver des solutions efficaces.

Du fait que par définition les lignes ont une grande longueur vis-à-vis de la longueur d'onde, on ne peut leur appliquer l'approximation des ondes stationnaires. L'étude des phénomènes de transmission, d'absorption d'énergie et donc de vieillissement ne peut être effectuée qu'a partir des équations de MAXWELL, des conditions aux limites définies par les surfaces de séparation entre le milieux différents, et des relations spécifiques aux milieux considérés.

Sans revenir de manière approfondie sur la théorie des lignes de transmission, on remarquera que pour un conducteur parfait, la densité locale de charges est nulle, alors que pour un diélectrique le champ électrique local peut être considéré comme la somme du champ électrostatique dû aux charges électriques qui s'y développent et du champ calculé par les équations de MAXWELL en milieu non chargé.

Si les milieux étaient parfaits, les champs électriques et magnétiques seraient nuls dans les conducteurs, et seraient en phase, non atténués, dans les isolants de telle sorte que les énergies électriques et magnétiques soient égales. Dans la pratique les conducteurs et les isolants ne sont pas parfaits et on rencontre deux types de défauts : les défauts de volume et les défauts d'interface.

Le procédé habituel pour augmenter le seuil de claquage d'un câble coaxial consiste à augmenter l'épaisseur de la matière diélectrique. Mais on est évidemment limité par des considérations de dimensions (encombrement et prix) et de toute façon les défauts de vieillissement demeurent. D'autres idées et plusieurs procédés ont été imaginés, tous fondés sur le fait que l'existence de charges dans la masse diélectrique isolante est inévitable et qu'on limite leurs effets néfastes par application d'autres champs destinés à les dévier, ou par réduction des champs à la suite de dispositions géométriques particulières.

A titre d'exemple, le brevet publié FR-A- 7703498 décrit une ligne de transmission comportant un dispositif placé à l'extérieur de la région diélectrique et destiné à créer un champ magnétique afin que les particules chargées présentes dans le diélectrique subissent un mouvement hélicoïdal. Ainsi la probabilité pour qu'une particule chargée atteigne le niveau d'énergie correspondant à l'ionisation devient très faible. Ce procédé est sans doute efficace dans le cas d'un câble à isolant gazeux (SF₆ par exemple), mais il est absolument non justifié pour un isolant solide, ce qui représente le cas le plus général pour les applications industrielles.

On a déjà cherché, par différentes techniques, à améliorer le fonctionnement des diélectriques de câbles électriques et à les rendre plus performants vis-à-vis des contraintes qu'ils subissent. On peut citer par exemple :

Le brevet FR-A-2 357 992 qui décrit un câble électrique dans lequel l'isolant présente une gradation de la permittivité depuis le conducteur central jusqu'au conducteur extérieur. Cette gradation est obtenue en utilisant des couches d'isolants dans lesquels de grandes quantités d'oxydes (80% à 100%) ont été ajoutées. L'objet recherché dans ce document est de minimiser les effets nuisibles sur le claquage d'un manque de symétrie ou de concentricité du câble.

Le brevet CH-A-669 277 décrit un câble comportant plusieurs couches de matière isolante ayant des permittivités différentes. Le but est d'améliorer les contraintes de fabrication en diminuant l'épaisseur de l'isolant.

Aucun de ces deux documents ne fait toutefois état de moyens mis en oeuvre pour lutter spécifiquement contre l'augmentation des risques de claquage en fonction du vieillissement.

La présente invention a précisément pour objet un procédé de réduction des risques de claquage des isolants des systèmes de transmission électriques qui permet d'améliorer considérablement la situation précédente.

Ce procédé de réduction des risques de claquage de l'isolant des câbles et lignes à haute tension électrique lors de leur vieillissement, se caractérise en ce que l'on ajoute dans la masse de l'isolant des particules d'éléments à très forte permittivité, la dimension de ces particules étant au plus de l'ordre du micromètre et leur abondance de l'ordre de 3% de la masse de l'isolant.

Une étude fondamentale des phénomènes de claquage effectuée par le demandeur a permis d'en donner une nouvelle interprétation en liant les phénomènes de claquage à la polarisation du diélectrique et à sa relaxation. On rappellera d'abord que le champ électrique appliqué à un diélectrique et la polarisation de ce même dielectrique qui résulte de l'application de ce champ, sont liés par la formule
formule dans laquelle ε est une grandeur sans dimension que l'on désigne sous le nom de permittivité du diélectrique. Elle traduit en fait la plus ou moins grande facilité du diélectrique à se polariser, c'est-à-dire à accepter des charges électriques, sous l'influence d'un champ électrique appliqué. Or, l'étude fondamentale précédente a précisément mis à jour le fait que cette permittivité locale du diélectrique jouait un rôle essentiel dans les phénomènes de claquages.

Le rôle de la permittivité locale est d'autant plus important que les volumes concernés sont à l'échelle submicrométrique. A cette échelle la notion macroscopique de la permittivité n'a plus de sens et on doit considérer à la fois la charge électrique présente dans le diélectrique piégée dans un puits de potentiel, et le milieu environnant constitué d'un édifice d'une centaine d'atomes. L'ensemble constitue ce qu'on appelle un polaron.

Comme le diélectrique est soumis d'une part à des champs électriques et magnétiques et qu'il a d'autre part une densité de charge non nulle, on doit chercher soit à diminuer cette densité de charge, soit à mieux la répartir. Celle-ci est la superposition des charges volumiques (caractéristiques de la nature, et de l'état du matériau) et des charges injectées aux interfaces par la polarité des conducteurs. On peut donc jouer sur la nature du matériau et sur les modifications de ses propriétés.

C'est pourquoi, selon l'invention, on modifie les propriétés du matériau diélectrique en lui ajoutant de faibles quantités de particules constituées d'éléments à très forte permittivité et de dimensions inférieures au micron. A cette échelle, il se produit une interaction forte entre les charges électriques dans le puits de potentiel et les atomes environnants, ce qui assure une très grande statilité du piégeage des charges dont la mobilité est la cause essentielle du vieillissement. On constate que le matériau ainsi dopé, non seulement présente un seuil de claquage plus élevé, mais qu'il possède également une grande résistance au vieillissement dans les conditions normales de service, c'est-à-dire en présence d'un champ électrique. Les meilleurs résultats ont été obtenus avec des particules métalliques.

Selon un premier mode de mise en oeuvre de l'invention, lorsque l'isolant diélectrique est réfractaire, par exemple constituée par une céramique, on modifie les propriétés électriques en dopant le matériau isolant à l'aide de particules d'un oxyde d'un métal choisi parmi le chrome, le titane et le manganèse à l'état submicronique, que l'on dépose sous la forme d'une peinture sur l'une au moins des surfaces de l'isolant et du conducteur et que l'on fait ensuite diffuser dans l'isolant par chauffage à température élevée, de l'ordre de 1000°C à 1500°C. A cette température, l'oxyde métallique est dissocié et le métal diffuse dans les joints de grains de la céramique.

Selon un deuxième mode de mise en oeuvre de l'invention, lorsque l'isolant est constitué d'un polymère ou d'un solide organique, on modifie les propriétés électriques en dopant l'isolant avec des impuretés métalliques. Dans ce dernier cas, le dopage peut se faire, conformément à l'invention, par injection de poudre métallique pendant l'opération de coulée du polymère, les particules de la poudre ayant une dimension nécessairement inférieure au micromètre.

De toute façon, la présente invention sera mieux comprise en se référant à la description qui suit de plusieurs exemples de mise en oeuvre ainsi qu'à la figure 1 montrant les propriétés comparées d'un câble traité et d'un câble non traité.

D'une façon générale, on commençera par rappeler que tous les diélectriques isolants connus à ce jour peuvent être utilisés dans le cadre de la présente invention. En d'autres termes, ces isolants diélectriques peuvent être soit des polymères pour la réalisation de câbles, soit des céramiques pour la réalisation de passages et de connecteurs électriques, soit plus généralement de tout autre isolant solide, organique ou minéral.

Comme il a déjà été précisé précédemment, le matériau isolant diélectrique choisi conditionne le traitement de dopage utilisé. Ainsi par exemple dans un premier exemple de mise en oeuvre de l'invention, on réalise un passage isolant coaxial à l'aide d'une céramique en alumine Al₂O₃ de pureté 99% et constituée d'un frittage de grains de 1 à 7 microns. Cette céramique étant évidemment réfractaire, le dopage peut se faire à température élevée. De façon pratique il s'agit de faire diffuser un métal dans les joints de grains de la céramique. Dans cet exemple le métal étant du chrome, on dépose une peinture d'oxyde de chrome soit sur la surface du conducteur, soit sur la surface de l'isolant, soit sur l'un et l'autre à la fois. Après montage du conducteur dans l'isolant, on fait diffuser le chrome ainsi déposé par une opération de chauffage à une température de l'ordre de 1000°C à 1500°C. La température et la durée du chauffage dépendent des dimensions de la céramique. A titre indicatif, pour un passage de diamètre un centimètre et une tension électrique de service de 100 kV en continu, la diffusion se fait à 1200°C pendant 5 minutes. Le taux de métal dans les joints est de l'ordre de 3%.

On a mesuré sur une période de 12 mois l'effet de ce traitement. Le paramètre mesuré est la valeur des chocs électriques que peut supporter l'isolant en service sans claquer. Alors que pour la céramique non traitée la tenue de claquage est de 800 kV/cm au début de l'utilisation et 400 kV/cm au bout de 12 mois, la céramique dopée suivant le procédé objet de l'invention, supporte 1,5 MV/cm au début de l'utilisation et tient encore 1,2 MV/cm au bout de 12 mois de service.

Selon un deuxième mode de mise en oeuvre de l'invention, l'isolant diélectrique utilisé est un polymère que l'on dope à une température relativement modérée de l'ordre de 200 à 300°C par exemple avec des impuretés métalliques. Ces impuretés sont des poudres et le dopage se fait au moment même de la coulée du polymère dans le dispositif de moulage sous forme d'une injection de particules métalliques qui peuvent par exemple être du cuivre ou du fer et que l'on choisit de dimensions inférieures au micromètre.

A titre d'exemple avec un câble dans lequel le polymère est du polyéthylène du commerce, on a ajouté 3% de particules de fer de dimensions comprises entre 0,1 et 0,5 micromètre. On a mesuré sur une période de 12 mois l'effet de ce traitement. Le résultat est porté sur la figure 1. Sur cette figure 1, le temps en mois est porté en abscisses et la tenue aux chocs électriques en MV/cm en ordonnées. La courbe 1 est celle d'un câble non traité et la courbe 2 celle d'un câble traité selon l'invention.

## Revendications

1. Procédé de réduction des risques de claquage de l'isolant des câbles et lignes à haute tension électrique lors de leur vieillissement, caractérisé en ce que l'on ajoute dans la masse de l'isolant des particules d'éléments à très forte permittivité, la dimension de ces particules étant au plus de l'ordre du micromètre et leur abondance de l'ordre de 3% de la masse de l'isolant.

2. Procédé de réduction des risques de claquage selon la revendication 1, caractérisé en ce que les particules sont métalliques.

3. Procédé de réduction des risques de claquage selon la revendication 1, caractérisé en ce que l'ajout est un métal que l'on fait diffuser dans les joints de grains d'un matériau fritté dont les grains ont des dimensions de l'ordre du micron, à partir d'une peinture d'oxyde métallique que l'on chauffe à haute température.

4. Procédé de réduction des risques de claquage selon la revendication 2, caractérisé en ce que, l'isolant étant un polymère, le dopage se fait par injection de poudre métallique pendant l'opération de coulée du polymère, les particules de la poudre ayant une dimension inférieure au micromètre.

## Patentansprüche

1. Verfahren zur Reduktion der Durchbruchrisiken bei elektrischen Hochspannungskabeln und -leitungen während ihrer Alterung,
**dadurch gekennzeichnet,**
daß man der Masse des Isoliermaterials Partikel von Elementen mit einer sehr hohen Permittivität zugibt, wobei die Dimension dieser Partikel höchstens in der Größenordnung eines Mikrometers liegt und ihr Anteil in der Größenordnung von 3% der Masse des Isoliermaterials.

2. Verfahren zur Reduktion der Durchbruchrisiken nach Anspruch 1, dadurch gekennzeichnet, daß die Partikel metallisch sind.

3. Verfahren zur Reduktion der Durchbruchrisiken nach Anspruch 1, dadurch gekennzeichnet, daß die Zugabe ein Metall ist, das man aus einem Metalloxidanstrich, den man auf eine hohe Temperatur erwärmt, in die Korngrenzen eines gesinterten Materials diffundieren läßt, dessen Körner Abmessungen in der Größenordnung eines Mikrometers haben.

4. Verfahren zur Reduktion der Durchbruchrisiken nach Anspruch 2, dadurch gekennzeichnet, wobei das Isoliermaterial ein Polymer ist, daß die Dotierung durch Injizieren von Metallpulver während des Schmelzvorgangs des Polymers erfolgt, wobei die Partikel des Pulvers eine Größe kleiner als ein Mikrometer aufweisen.

## Claims

1. Method of reducing the risks of breakdown of the insulation of cables and lines at a high electrical voltage during their ageing, characterized in that particles of elements having very high permittivity are added throughout the bulk of the insulation, the size of these particles being at most of the order of one micrometre and their quantity of the order of 3% by weight of the insulation.

2. Method of reducing the risks of breakdown according to Claim 1, characterized in that the particles are metallic.

3. Method of reducing the risks of breakdown according to Claim 1, characterized in that the additive is a metal which is made to diffuse into the grain boundaries of a sintered material, the grains of which have sizes of the order of one micron, using a metallic-oxide paint which is heated at a high temperature.

4. Method of reducing the risks of breakdown according to Claim 2, characterized in that, the insulation being a polymer, the doping is performed by injection of metallic powder during the operation of causing the polymer to flow, the particles of the powder having a size less than one micrometre.
